# EUROPÄISCHE PATENTSCHRIFT

(11) **EP 0 278 342 B1**
(45) Veröffentlichungstag und Bekanntmachung des Hinweises auf die Patenterteilung: **20.01.1993**
(21) Anmeldenummer: 88101333.8
(22) Anmeldetag: 29.01.1988
(51) Int. Cl.: H01F 1/04

(54) **Verwendung eines Materials als hartmagnetisches Werkstoff**
Use of a material as a hard magnetic material
Utilisation d'un matériel comme matériel magnétique dur

(30) Priorität: 11.02.1987 DE 3704238
(43) Veröffentlichungstag der Anmeldung: 17.08.1988
(73) Patentinhaber: SIEMENS AKTIENGESELLSCHAFT, 80333 München (DE)
(72) Erfinder: Müller, Alfred, Dr., D-8520 Erlangen (DE)

(56) Entgegenhaltungen:
- EP-A- 235 428
- FIZIKO MATEMATICESKIE I TECHNICESKIE NAUKI/DOKLADY AKADEMII NAUK UKRAINSKOJ SSR, Nr. 5, 1985, Seiten 83-84, US; O.I. BODAK et al.: "CICTEMA Ce-Fe-Mo"
- JOURNAL OF APPLIED PHYSICS, Band 52, Nr. 3, März 1981, Seiten 2064-2066, American Institute of Physics, New York, US; Z.-B. LIU et al.: "A study of the rhombohedral distortion of the magnetostrictive samarium-iron compounds with addition of molybdenum or vanadium"
- PATENT ABSTRACTS OF JAPAN, Band 10, Nr. 150 (E-408)[2207], 31. Mai 1986; & JP-A-61 10 209
- JOURNAL OF LESS-COMMON METALS, Band 136, Januar 1988, Seiten 207-215, Elsevier Sequoia, NL; D.B. DE MOOIJ et al.: "Some novel ternary ThMn12-type compounds"

## Beschreibung

Die Erfindung bezieht sich auf die Verwendung eines eisenhaltiges, magnetischen Materials mit mindestens drei Legierungskomponenten R, Eisen (Fe) und M, wobei der Material-Anteil der Fe-Komponente mindestens 60 Atom-% beträgt und in dem Material eine tetragonale ThMn₁₂-Struktur ausgebildet ist, als hartmagnetischer Werkstoff. Ein derartiges Material mit einer solchen Struktur ist z.B. in der Veröffentlichung "Journal of Applied Physics", Vol. 52, No. 3, März 1981, Seiten 2077 und 2078 beschrieben.

Der bekannte hartmagnetische ternäre Werkstoff Neodym(Nd)-Eisen(Fe)-Bor (B) mit hohem Energieprodukt und verhältnismäßig niedriger Curie-Temperatur bei 300°C besteht im wesentlichen aus der tetragonalen Phase Nd₂F₁₄B bzw. Nd_{11,8}Fe_{82,3}B_{5,9} (vgl. z.B. "J.Appl.Phys.", Vol. 55, No. 6, Pt. 2, März 1984, Seiten 2083 bis 2087). Dabei bildet von den 68 Atomen in der Elementarzelle (P4₂/mm) die Mehrzahl der Fe-Atome zwei Lagen von Sigma-Typ-ähnlicher Struktur. Die enge Packung und der hohe Anteil von Eisen werden als Ursache für die hohe Sättigungsmagnetisierung Ms der Phase (1,6 T bei 300 K) gegesehen, während die Beteiligung des leichten Seltenerdmetalls zusammen mit der komplizierten Struktur der Elementarzelle für die ausgeprägte magnetische Kristallanisotropie (Anisotropiefeldstärke Ha ca. 9 T bei 300 K) verantwortlich gemacht wird (vgl. z.B. "Solid State Commun.", Vol. 51, No. 11, Sept. 1984, Seiten 857 bis 860). Darüber hinaus sind auch substituierte Legierungen mit anderen Seltenerdmetallen, Übergangselementen bzw. Metalloiden anstelle von Nd, Fe bzw. B untersucht worden. So ist z.B. in der eingangs genannten Veröffentlichung aus "J.Appl.Phys." auf die strukturellen und magnetischen Eigenschaften eines besonderen Dreistoffsystems vom Typ R-Fe-M eingegangen. Hierbei sind R Yttrium (Y) und M Mangan (Mn). Dieses Dreistoffsystem bildet unter anderem mit seiner stöchiometrischen Zusammensetzung Y(Mn₁₋ₓFeₓ)₁₂ eine anisotrope, tetragonale ThMn₁₂-Struktur aus, die antiferromagnetisch ist.

Entsprechende Strukturen besitzen intermetallische Phasen mit 26 Atomen in der Elementarzelle (Raumgruppe I4/mmm). In Figur 1 der Zeichnung ist diese Struktur für die bekannte binäre Verbindung MoBe₁₂ schematisch veranschaulicht (vgl. K.Schubert: "Kristallstrukturen zweikomponentiger Phasen", Springer-Verlag, 1964, Seiten 166 und 167). Dabei stellen in dieser Figur die ausgefüllten Vollkreise die einzelnen durch Mo besetzten Gitterpunkte dar, während die Hohlkreise die Lage der Be-Gitterpunkte zeigen. Eine entsprechende Struktur ist auch für das genannte System Y(Mn₁₋ₓFeₓ)₁₂ mit einem Fe-Anteil bis zu x = 0,67 festzustellen. Bei einem noch größeren Fe-Gehalt der Legierung ist zusätzlich eine zweite Phase von der hexagonalen Struktur Th₂Zn₁₇ zu beobachten.

Aus der Entgegenhaltung FIZIKO MATEMATICESKIE I TECHNICESKIE NAUKI/DOKLADY AKADEMII NAUK UKRAINSKOJ SSR, No.5, 1985, Seiten 83-84, US; O.I. BODAK et. al: "CICTEMA Ce-Fe-Mo", Zusammenfassung, sind Legierungen bekannt, die der Zusammensetzung gemäß Anspruch 1 entsprechen. Aus dieser Entgegenhaltung ist jedoch kein Hinweis auf magnetische Eigenschaften dieser Materialien zu entnehmen. Demgegenüber besteht die Erfindung in der Verwendung des im Anspruch 1 angegebenen Materials als hartmagnetischer Werkstoff.

Das Material hat somit einen hohen Anteil von preisgünstigem, ein hohes magnetisches Moment besitzendem Fe, ohne daß ein Metalloid wie z.B. B, Si oder Ge erforderlich wäre. Der Erfindung liegt nun die Erkenntnis zugrunde, daß die zumindest ternären Legierungen der Zusammensetzung R-Fe-Mo bzw. R-Fe-W magnetische Eigenschaften mit Curie-Temperaturen im Bereich von z.B. ungefähr 100°C bis 200°C und Sättigungsmagnetisierungen im Bereich von z.B. etwa 0,6 bis 1,0 Tesla aufweisen. Mit den angegebenen prozentualen Anteilen der einzelnen Legierungskomponenten ist dabei gewährleistet, daß die im Hinblick auf die magnetischen Eigenschaften günstige ThMn₁₂-Phase in dem Material zumindest zu einem erheblichen Teil mit enthalten ist. Bei einigen Legierungskomponenten aus der Gruppe der Seltenerdmetalle wie insbesondere bei Gadolinium (Gd) oder Samarium (Sm) tritt zusätzlich eine magnetische Anisotropie auf. Außerdem kann durch Zusatz weiterer Komponenten zu dem genannten ternären System, insbesondere durch Zusatz von Kobalt (Co), gegebenenfalls die Curie-Temperatur oder die Sättigungsmagnetisierung erhöht werden.

Das Material braucht unter Einschluß zwangsläufiger Verunreinigungen nicht nur allein aus der Phase mit der tetragonalen ThMn₁₂-Struktur zu bestehen; vielmehr können in ihm auch noch andere Phasen der genannten Legierungskomponenten enthalten sein.

Außerdem kann das Material vorteilhaft in einen anderen Werkstoff eingelagert oder an einen solchen angelagert sein, so daß es z.B. einen Bestandteil eines Misch-oder Verbundwerkstoffes bildet.

Weitere vorteilhafte Ausgestaltungen gehen aus den Unteransprüchen hervor.

Die Erfindung wird nachfolgend anhand eines Ausführungsbeispieles noch weiter erläutert, wobei auch auf die Zeichnung Bezug genommen wird. Dabei zeigt Figur 2 graphisch einen Teil eines isothermen Schnittes in dem Dreikomponentensystem Fe-Mo-Nd. Aus Figur 3 gehen temperaturabhängige Magnetisierungskurven für spezielle Fe₈₀Mo₁₂R₈-Legierungen hervor, während die Figuren 4 und 5 die Curie-Temperatur bzw. Sättigungsmagnetisierung für diese Phasen im Vergleich zu den bekannten Materialien Fe₁₄R₂B zeigen. Dabei sind mit R jedes beliebige Seltenerdmetall, insbesondere aber die Elemente Cer (Ce), Neodym (Nd), Samarium (Sm), Gadolinium (Gd), Dysprosium (Dy) und Erbium (Er) gemeint. Für R können gegebenenfalls auch Kombinationen aus mehreren Seltenerdmetallen gewählt werden.

Zur Herstellung des Materials der Zusammensetzung R-Fe-Mo wird von Fe und Mo mit jeweiligem Gehalt von 99,97 % und von den einzelnen Seltenerdmetallen R von 99,9 % mit maximal 1000 ppm Seltenerdoxiden ausgegangen. Die Seltenerdmetalle werden unmittelbar vor der Bearbeitung in Teile geeigneter Größe zersägt und die Oberflächen durch Naßschleifen sowie Ultraschall-Behandlung in Wasser und anschließend in Äthanol gesäubert. Anschließend werden die Legierungskomponenten unter Argon als Schutzgas auf einem wassergekühlten Kupfer-Schiff mittels der von einem Hochfrequenz-Generator erzeugten Hitze zusammengeschmolzen, wobei zunächst das Fe und das Mo verflüssigt und dann das jeweilige Seltenerdmetall zugegeben werden. Die so entstandenen ternären Legierungen werden in der Regel noch wenigstens 5 mal zur völligen Mischung mit Hochfrequenzenergie auf dem Kupfer verflüssigt und rasch abgekühlt. Im Fall von Samarium-Legierungen braucht man hingegen nur einmal in einem Aluminiumoxid-Tiegel umzuschmelzen. Zur Homogenisierung der ternären Legierungen wird schließlich bei etwa 1050 bis 1200°C, d.h. etwa 150° unterhalb der jeweiligen Schmelztemperatur, etwa 1 Stunde lang geglüht. Hierzu befinden sich die einzelnen Körper aus den Legierungen unter Argon als Schutzgas auf einer Aluminiumoxidunterlage in einem verschlossenen Niob-Hohlzylinder, der induktiv geheizt wird.

Nach der Synthese und dem wiederholten Schmelzen und Erstarren sind die einzelnen Legierungen zunächst noch mehrphasig. Neben der tetragonalen ThMn₁₂-Phase ist in diesem Falle auch die rhomboedrische Th₂Zn₁₇-Phase neben weiteren Phasen zu beobachten. Hingegen liegen die Legierungen nach dem abschließenden Glühen zur Homogenisierung praktisch nur einphasig vor, wobei Reste von Oxid und weiteren Phasen mit einem Anteil von insgesamt maximal 3 Vol.-% zu beobachten sind. Die einzelnen Phasen dieser Legierungen lassen sich dabei durch metallographische und röntgenographische Analysen ausmachen.

Figur 2 gibt die entsprechenden Konzentrationsverhältnisse für das Dreikomponentensystem Fe-Mo-Nd bei einem isothermen Schnitt für etwa 1200°C in einer allgemein üblichen graphischen Darstellung wieder. Hierbei ist von einer dreiseitigen Fläche ausgegangen, deren Eckpunkte durch die 3 Legierungskomponenten Fe, Mo, Nd (jeweils dort mit einer Konzentration zu 100 %) festgelegt sind. Die Seiten des Konzentrationendreiecks geben dann die Zusammensetzungen der binären Systeme MoFe, FeNd und NdMo wieder. Die Dreiecksfläche ist mit einem Gitter aus Parallelen zu den 3 Seiten überzogen, wobei benachbarte Parallen jeweils 2 Atom-% beabstandet sind. In der Figur ist lediglich die hier interessierende Fe-Ecke des Dreikomponentensystems näher ausgeführt. Wie sich aus der Figur ablesen läßt, ist das ternäre Feld, zu dem die Phase Nd₈Fe₈₀Mo₁₂ mit ThMn₁₂-Struktur gehört, von dem Bereich, der von Nd₂Fe₁₇ mit Th₂Zn₁₇-Struktur ausgeht, durch ein Zweiphasen-Feld getrennt. Die einzelnen Kristallstrukturen können beispielsweise dadurch bestimmt werden, daß man entsprechende Pulver mit Hilfe bekannter Röntgendiffraktometer untersucht.

Gemäß der Erfindung soll das magnetische Material zu einem erheblichen Anteil die Phase mit der ThMn₁₂-Struktur aufweisen. Um diese Forderung zu erfüllen, sind die Anteile der einzelnen Legierungskomponenten in dem Material von vornherein festgelegt. Und zwar wird allgemein für die Fe-Komponente ein Anteil zwischen 60 und 85 Atom-%, für die R-Komponente ein Anteil zwischen 2 und 20 Atom-% und für die M-Komponente ein Anteil zwischen 4 und 35 Atom-% gewählt.

Um eine Existenz der ThMn₁₂-Struktur zu mindestens 50 Vol.-% zu gewährleisten, wird von der Fläche des entsprechenden Konzentrationendreiecks eine 5-eckige Teilfläche ausgewählt, die durch die folgenden 5 Punkte P1 bis P5 festgelegt ist:

In Figur 2 sind diese 5 Punkte in das Konzentrationendreieck des Dreikomponentensystems Nd-Fe-Mo eingetragen. Dabei schließt die durch eine strichpunktierte Linie veranschaulichte 5-eckige Fläche den gestrichelt eingezeichneten Bereich mit der ThMn₁₂-Struktur ein, der sich näherungsweise durch die folgenden Punkt p1 bis p5 beschreiben läßt:

Die Magnetisierung M in Abhängigkeit von der Temperatur T ist für erfindungsgemäße ternäre, magnetisch nicht-orientierte, einphasige Legierungen des Typs Fe₈₀Mo₁₂R₈ in dem Diagramm der Figur 3 dargestellt. Hierbei ist ein externes Magnetfeld von 10 kA/cm zugrundegelegt. Aus der Darstellung M² = f (T) läßt sich dann die jeweilige Curie-Temperatur T_{c} als Schnittpunkt des geraden Teiles der entsprechenden Kurve mit der Temperaturachse bestimmen. Die entsprechend ermittelten Werte gehen aus der folgenden Tabelle hervor. In dieser Tabelle sind außerdem die Sättigungsmagnetisierungen Ms der einzelnen Legierungen bei Zimmertemperatur und einem Außenfeld von 70 kOe angegeben. Die Sättigungsmagnetisierungen Ms werden z.B. mit Hilfe eines Vibrationsmagnetometers an entsprechenden kunststoffgebundenen, magnetfeldorientierten Pulvern bestimmt.

Die in der vorstehenden Tabelle aufgelisteten Curie-Temperaturen T_{c} sind in Figur 4 in einem Diagramm den Curie-Temperaturen bekannter ternärer Legierungen vom Typ Fe₁₄R₂B mit denselben Seltenerdkomponenten R gegenübergestellt. Diese bekannten Legierungen sind dabei der Literaturstelle "Proc. 8th Int. Workshop on Rare-Earth-Magnets", Dayton, Ohio (USA), 1985, Seiten 423 bis 440 entnommen.

Entsprechend der Darstellung gemäß Figur 4 sind in Figur 5 die Sättigungsmagnetisierungen Ms der erfindungsgemäßen Legierungen Fe₈₀Mo₁₂R₈ und der aus der genannten Literaturstelle "Proc. 8th Int. Workshop on Rare-Earth-Magnets" zu entnehmenden Legierungen Fe₁₄R₂B verglichen.

Wie aus den beiden Figuren 4 und 5 ersichtlich, weisen die Phasen Fe₈₀Mo₁₂R₈ Curie-Temperaturen T_{c} im Bereich von etwa 100 bis 200°C und Sättigungsmagnetisierungen Ms im Bereich von etwa 0,6 bis 1 T auf. Der Gang der einzelnen Werte mit der Ordnungszahl der Seltenerdmetalle R entspricht dabei dem der bekannten Reihe Fe₁₄R₂B. Die höchste Curie-Temperatur wird bei der Gadolinium-, die höchste Sättigungsmagnetisierung bei der Neodym-Phase gefunden. Die Vertreter mit leichten Seltenerdmetallen, bei denen ferromagnetische Kopplung zwischen R- und Fe-Momenten zu erwarten ist, besitzen dabei eine höhere Sättigungsmagnetisierung als die Phasen mit schweren Seltenerdmetallen. Dabei haben Fe₈₀Mo₁₂Sm₈ und Fe₈₀Mo₁₂Gd₈ magnetische Anisotropie, die bei der Samarium-Phase besonders ausgeprägt ist.

Gemäß dem vorstehend dargestellten Ausführungsbeispiel wurde davon ausgegangen, daß es sich bei der M-Komponente des Materials R-Fe-M um das Element Mo handelt. Entsprechende Verhältnisse sind jedoch auch bei einem zumindest teilweisen Ersatz dieses Metalls aus der Chrom-Gruppe durch das Metall Wolfram (W) gegeben.

Außerdem wurde als Ausführungsbeispiel eine ternäre Legierung gewählt. Neben den genannten drei Legierungskomponenten kann jedoch das Material noch einen geringen Anteil von maximal etwa 10 Atom-% mindestens einer weiteren Legierungskomponente enthalten. So kann insbesondere den Nd- und Sm-Legierungen vorteilhaft Kobalt (Co) bis maximal 8 Atom-% zulegiert sein, um die Curie-Temperatur und/oder die Sättigungsmagnetisierung zu erhöhen. Dabei ersetzt der Co-Anteil einen entsprechenden Anteil der Fe-Komponente. Die sich so ergebende quaternäre Legierung Nd₈Fe₇₄Co₈Mo₁₀ hat z.B. eine um etwa 100°C höhere Curie-Temperatur und eine um ca. 0,3 T höhere Sättigungsmagnetisierung als die ternäre Legierung Nd₈Fe₈₂Mo₁₀ ohne Co.

Als Ausgangsmaterialien für hartmagnetische Werkstoffe sind wegen der hohen Kristallanisotropie die ternären Phasen mit Sm und die quaternären Phasen mit Sm und Co von besonderem Interesse. Hierbei lassen sich Anisotropiefeldstärken bis ca. 90 kOe erreichen.

Das Material mit 3 oder mehr Legierungskomponenten läßt sich nicht nur in reiner Form verwenden. Vielmehr kann es vorteilhaft auch Bestandteil eines Misch- oder Verbundwerkstoffes sein. So ist z.B. eine Einlagerung in oder Anlagerung an anorganische Substanzen wie Gläser oder Keramiken, beispielsweise Al₂O₃ , SiC oder B, sowie auch in oder an organische Materialien möglich.

## Patentansprüche

1. Verwendung eines eisenhaltigen, eine tetragonale ThMn₁₂-Struktur aufweisenden Materials mit mindestens den drei Legierungskomponenten R, Eisen (Fe) und M, wobei
a) für R mindestens ein Element aus der Gruppe der Seltenerdmetalle sowie für M Molybdän (Mo) und/oder Wolfram (W) vorgesehen sind,
b) der Fe-Anteil 60 bis 85 Atom-% ausmacht,
c) der R-Anteil zwischen 2 und 20 Atom-% liegt und
d) der Mo- und/oder W-Anteil 4 bis 35 Atom-% beträgt,
als hartmagnetischer Werkstoff.

2. Verwendung nach Anspruch 1, **dadurch gekennzeichnet**, daß die Anteile der Legierungskomponenten so gewählt sind, daß bei einer graphischen Darstellung der Konzentrationsverhältnisse des Dreikomponentensystems R-Fe-M in an sich bekannter Weise als Dreiecksfläche mit durch die Komponenten gebildeten Eckpunkten ein Schnittpunkt erhalten wird, der auf der durch die folgenden Punkte P1, P2, P3, P4 und P5 aufgespannten Fünfecksfläche liegt:
| | R [Atom-%] | Fe [Atom-%] | M [Atom-%] |
|---|---|---|---|
| P1: | 4 | 65 | 31 |
| P2: | 4 | 85 | 11 |
| P3: | 9 | 85 | 6 |
| P4: | 15 | 79 | 6 |
| P5: | 15 | 65 | 20 |

3. Verwendung nach Anspruch 1 oder 2, **dadurch gekennzeichnet**, daß der Fe-Anteil maximal 82 Atom-% beträgt.

4. Verwendung nach einem der Ansprüche 1 bis 3, **dadurch gekennzeichnet**, daß neben einer Phase mit der ThMn₁₂-Struktur noch mindestens eine weitere Phase des Systems R-Fe-M vorliegt.

5. Verwendung nach einem der Ansprüche 1 bis 4, **dadurch gekennzeichnet**, daß neben den drei Legierungskomponenten R, Fe und M noch mindestens eine weitere Legierungskomponente vorgesehen ist.

6. Verwendung nach Anspruch 5, **dadurch gekennzeichnet**, daß der Anteil der weiteren Legierungskomponente maximal 10 Atom-% ausmacht.

7. Verwendung nach Anspruch 5 oder 6, **dadurch gekennzeichnet**, daß als weitere Komponente Kobalt (Co) mit einem maximalen Anteil von 8 Atom-% vorgesehen ist, durch die ein entsprechender Anteil der Fe-Komponente substituiert ist.

8. Verwendung nach einem der Ansprüche 1 bis 7, **dadurch gekennzeichnet**, daß die R-Komponente aus mindestens zwei Seltenerdmetallen besteht.

9. Verwendung nach einem der Ansprüche 1 bis 8, **dadurch gekennzeichnet**, daß es in einen anderen Werkstoff ein- oder an diesen angelagert ist.

10. Verwendung nach Anspruch 9, **dadurch gekennzeichnet**, daß es Bestandteil eines Misch- oder Verbundwerkstoffes ist.

## Claims

1. Use of an iron-containing material having a tetragonal ThMn₁₂-structure, with at least the three alloy components R, iron (Fe) and M, whereby
a) for R at least one element from the group of rare-earth metals is provided and for M molybdenum (Mo) and/or tungsten (W) is provided,
b) the Fe proportion constitutes 60 to 85 % by atom,
c) the R proportion lies between 2 and 20 % by atom and
d) the Mo proportion and/or W proportion amounts to 4 to 35 % by atom,
as magnetically hard material.

2. Use according to claim 1, characterized in that the proportions of the alloy components are chosen such that in a graphic representation of the concentration ratios of the three-component system R-Fe-M, in a manner known per se as a triangular face with joints formed by the components, a sectional point is obtained, which lies on the pentagonal face stretched through the following points P1, P2, P3, P4 and P5:
| | R [% by atom] | Fe [% by atom] | M [% by atom] |
|---|---|---|---|
| P1: | 4 | 65 | 31 |
| P2: | 4 | 85 | 11 |
| P3: | 9 | 85 | 6 |
| P4: | 15 | 79 | 6 |
| P5: | 15 | 65 | 20 |

3. Use according to claim 1 or 2, characterized in that the Fe proportion amounts to a maximum of 82 % by atom.

4. Use according to one of claims 1 to 3, characterized in that in addition to a phase with the ThMn₁₂-structure at least another further phase of the system R-Fe-M is present.

5. Use according to one of claims 1 to 4, characterized in that in addition to the three alloy components R, Fe and M at least another further alloy component is provided.

6. Use according to claim 5, characterized in that the proportion of the further alloy component constitutes a maximum of 10 % by atom.

7. Use according to claim 5 or 6, characterized in that cobalt (Co) with a maximum proportion of 8 % by atom is provided as further component, by which a corresponding proportion of the Fe component is substituted.

8. Use according to one of claims 1 to 7, characterized in that the R-component comprises at least two rare-earth metals.

9. Use according to one of claims 1 to 8, characterized in that it is incorporated into or added on to another material.

10. Use according to claim 9, characterized in that it is a constituent of a mixed or composite material.

## Revendications

1. Utilisation d'un matériau ferreux présentant une structure ThMn₁₂⁻ tétragonale et ayant au moins les trois constituants d'alliage R, fer (Fe) et M,
a) au moins un élément du groupe des métaux de terres rares étant prévu pour R ainsi que du molybdène (Mo) et/ou du tungstène (W) pour M,
b) la proportion atomique de Fe représentant de 60 à 85%,
c) la proportion atomique de R étant comprise entre 2 et 20 %, et
d) la proportion atomique de Mo et/ou de W étant comprise entre 4 et 35 %,
comme matériau magnétique dur.

2. Utilisation suivant la revendication 1, caractérisée en ce que les proportions atomiques des constituants d'alliage sont sélectionnées de façon que, dans une représentation graphique des rapports de concentration du système à trois constituants R-Fe-M, d'une manière en soi connue sous la forme d'un triangle, dont les sommets sont formés par les constituants, on obtienne un point d'intersection qui se trouve dans le pentagone formé par les points suivants P1, P2, P3, P4 et P5 :
| | R (% atomiques) | Fe (% atomiques) | M (% atomiques) |
|---|---|---|---|
| P1 : | 4 | 65 | 31 |
| P2 : | 4 | 85 | 11 |
| P3 : | 9 | 85 | 6 |
| P4 : | 15 | 79 | 6 |
| P5 : | 15 | 65 | 20 |

3. Utilisation suivant la revendication 1 ou 2, caractérisée en ce que la proportion atomique de Fe est de 82 % au maximum.

4. Utilisation suivant l'une des revendications 1 à 3, caractérisée en ce que, outre une phase ayant la structure ThMn₁₂⁻, il existe encore au moins une autre phase du système R-Fe-M.

5. Utilisation suivant l'une des revendications 1 à 4, caractérisée en ce que, outre les trois constituants d'alliage R, Fe et M, il est prévu encore au moins un autre constituant d'alliage.

6. Utilisation suivant la revendication 5, caractérisée en ce que la proportion atomique de l'autre constituant d'alliage représente 10 % au maximum.

7. Utilisation suivant la revendication 5 ou 6, caractérisée en ce qu'il est prévu, comme autre constituant, du cobalt (Co) en une proportion atomique maximum de 8 %, qui remplace une proportion correspondante du constituant Fe.

8. Utilisation suivant l'une des revendications 1 à 7, caractérisée en ce que le constituant R est constitué d'au moins deux métaux de terres rares.

9. Utilisation suivant l'une des revendications 1 à 8, caractérisée en ce que le matériau est fixé dans un autre matériau ou sur celui-ci.

10. Utilisation suivant la revendication 9, caractérisée en ce que le matériau fait partie d'un matériau mixte ou d'un matériau composite.
